# EUROPÄISCHE PATENTSCHRIFT

(11) **EP 2 468 700 B1**
(45) Veröffentlichungstag und Bekanntmachung des Hinweises auf die Patenterteilung: **29.09.2021**
(21) Anmeldenummer: 11009508.0
(22) Anmeldetag: 01.12.2011
(51) Int. Cl.: C06C 15/00, C06B 45/02, C06B 27/00, F41J 2/02, F42B 4/26

(54) **Pyrotechnische Scheinzielwirkmasse für Infrarotscheinziele**
Pyrotechnic decoy material for infra-red decoys
Masse active à cible pyrotechnique pour cibles à rayonnement infrarouge

(30) Priorität: 08.12.2010 DE 102010053694
(43) Veröffentlichungstag der Anmeldung: 27.06.2012
(73) Patentinhaber: Diehl Defence GmbH & Co. KG, 88662 ÜBERLINGEN (DE)
(72) Erfinder: Hahma, Arno, 91239 Henfenfeld (DE)
(74) Vertreter: Diehl Patentabteilung

(56) Entgegenhaltungen:
- DE-A1-102008 060 573
- DE-A1-102008 063 907
- US-A- 3 257 801
- US-A- 3 474 732
- US-A- 4 642 147
- US-A- 5 470 408
- US-A1- 2003 150 535
- US-A1- 2009 320 975
- US-A1- 2009 320 977
- None

## Beschreibung

Die Erfindung betrifft eine pyrotechnische Scheinzielwirkmasse für Infrarotscheinziele mit Raumwirkung.

Derartige Scheinzielwirkmassen sind aus dem Stand der Technik bekannt. So ist z.B. aus der US 3 474 732 A eine Zusammensetzung mit Polyacrylamid bekannt, welche 12,6 Teile 60/40 Magnesium/Aluminium-Legierung (80 mesh), 8,4 Teile Magnesium (40 mesh) und 26,3 Teile Natriumnitrat umfasst. Die Partikelgrößen der Magnesium/Aluminium-Legierung und des Magnesiums sind unterschiedlich, damit eine der zwei Substanzen zuverlässig entzündet werden kann und im Folgenden die zweite Substanz entzündet.

Aus der DE 197 58 421 B4 ist eine pyrotechnische Infrarotstrahlung erzeugende Leuchtvorrichtung bekannt, die aufweist:
- einen aufreißbaren Behälter,
- mehrere im Behälter vorgesehene pyrotechnische Scheinzielkörper, die eine pyrotechnische Zusammensetzung enthalten, die ein oxidierbares Metall und ein Oxidationsmittel enthält, das zu einer exothermen Verbrennung des Metalls befähigt ist und
- eine Zündvorrichtung zum Zünden der pyrotechnischen Scheinzielkörper und ihrer Freisetzung aus dem Behälter.

Die pyrotechnischen Scheinzielkörper sind Scheinzielplatten. Die pyrotechnische Zusammensetzung enthält entweder gegenüber dem Oxidationsmittel einen stöchiometrischen Überschuss des oxidierbaren Metalls und/oder als oxidierbares Metall ein erstes Metall und als Oxidationsmittel ein Oxid eines zweiten Metalls, das durch die Verbrennungsreaktion zum Metall reduziert wird, so dass nach der Verbrennungsreaktion heißes, Infrarotstrahlung emittierendes Metall verbleibt.

Im Einsatz wird der Behälter in die Luft gebracht und die Scheinzielplatten werden durch die Zündeinrichtung entzündet. Sodann wird der Behälter, zum Beispiel durch Aufbauen von Druck im Behälter, aufgerissen, um die Scheinzielplatten unter Bildung einer Wolke aus IR-Strahlungsquellen zu zerstreuen. Die Wolke erzeugt starke IR-Strahlung. Nach der Verbrennung der Scheinzielplatten vorhandenes Metall ist Dank der während der Verbrennung erzeugten Wärme heiß und emittiert daher im IR-Bereich und weist nur eine vernachlässigbare sichtbare oder UV-Strahlung auf. Die Täuschung ist daher über die Dauer der Verbrennung der Scheinzielplatten hinaus wirksam, und eine Köderwolke mit relativ langer Dauer kann erzeugt werden. Die Leuchtvorrichtung eignet sich damit als Infrarot-Scheinziel zum Schutz von unbewegten oder sich langsam bewegenden potentiellen Zielen, wie etwa Panzer, nicht jedoch zur Vortäuschung eines schnell fliegenden Flugzeugs.

Aus der DE 43 27 976 C1 ist eine Flaremasse zur Scheinzielerzeugung mit einer Brandmassenkomponente und einer Inertkomponente bekannt. Dabei ist das Gewichtsverhältnis von Brandmassenkomponente und Inertkomponente so eingestellt, dass das Maximum der spektralen Strahldichte der Flaremasse in Anpassung an die spektrale Strahldichteverteilung der zu simulierenden Zielsignatur im Vergleich zur spektralen Strahldichteverteilung der Brandmassenkomponente allein zu längeren Wellenlängen verschoben ist. Bei der pyrotechnischen Brandmasse kann es sich um roten Phosphor mit einer Entzündungstemperatur von ungefähr 400° Celsius handeln. Der inerte, der Wärmeleitung bzw. Wärmeableitung dienende Zusatz, ein Bindemittel und ein Trägermaterial sind dabei so gewählt, dass sie für ein Absenken der Temperatur des Scheinziels sorgen, wodurch die spektrale Strahldichte des Scheinziels zu höheren Wellenlängen im Infrarotbereich hin verschoben wird. Mit der Flaremasse lassen sich damit nur Objekte mit verhältnismäßig geringer Oberflächentemperatur, wie Schiffe, Bohrplattformen und Panzer schützen. Schnell fliegende Flugzeuge können durch ein solches Scheinziel nicht nachgeahmt und damit auch nicht geschützt werden, da die Strahlungsleistung bei diesem Scheinziel-Typ dafür zu gering ist.

Aus der DE 42 44 682 A1 ist eine von einem Flugzeug abzuschießende pyrotechnische Täuschungsfackel zum Ablenken von auf das Flugzeug zufliegende Geschosse von dessen Gasaustritts mit mindestens eine Tablette, die in einem luftdichten, zerreißbaren Behälter enthalten ist, bekannt. Dabei weist die Tablette ein kompakt gepresstes, im Wesentlichen blasenfreies Gebiet separater Stücke einer Infrarotstrahlung emittierenden pyrotechnischen Zusammensetzung auf, die aus einer Gas freisetzenden Infrarotlicht emittierenden pyrotechnischen Zusammensetzung bestehen. Die pyrotechnische Zusammensetzung kann ein oxidierendes halogenisiertes Polymer und ein oxidierbares Metallmaterial, die nach Zündung exotherm miteinander reagieren und Infrarotstrahlung emittieren können, und mit einem Metallsalz imprägnierte aktivierte Kohlenstofffasern aufweisen. Der Behälter ist dabei so ausgebildet, dass er unter einem aus der Verbrennung der pyrotechnischen Zusammensetzung resultierenden vorgegebenen Innendruck reißt und die einzelnen Stücke freigibt, kurz nachdem im Wesentlichen alle Teile gezündet wurden. Nach Abschuss der pyrotechnischen Täuschungsfackel und Zündung der pyrotechnischen Zusammensetzung zerplatzt die Tablette und es bildet sich eine Wolke von Stücken aus der brennenden pyrotechnischen Zusammensetzung, die schnell abgebremst wird und mit hoher Infrarotintensität für eine kurze Zeit brennt. Eine derartige Täuschungsfackel ist nicht in der Lage einem Suchkopf neuerer Generation ein schnell fliegendes Flugzeug vorzutäuschen, weil die Infrarotquelle durch die schnelle Abbremsung in der Luft eine nicht realistische Flugbahn aufweist.

Aufgabe der vorliegenden Erfindung ist es, eine pyrotechnische Scheinzielwirkmasse für Infrarotscheinziele bereitzustellen, welche einem bildauflösenden Infrarotsuchkopf ein schnell fliegendes Flugzeug vortäuschen kann.

Diese Aufgabe wird durch die Merkmale des Patentanspruchs 1 gelöst. Zweckmäßige Ausgestaltungen ergeben sich aus den Merkmalen der Patentansprüche 2 bis 12.

Erfindungsgemäß ist eine pyrotechnische Scheinzielwirkmasse für Infrarotscheinziele vorgesehen. Diese Scheinzielwirkmasse umfasst erste Partikel, die einen ersten Brennstoff umfassen, zweite Partikel, die den ersten oder einen zweiten Brennstoff umfassen, ein Oxidationsmittel für den ersten Brennstoff und ein Bindemittel. Der erste Brennstoff ist ein Metall. Der zweite Brennstoff kann ein Metall sein. Alternativ können die zweiten Partikel auch ausschließlich aus dem zweiten Brennstoff bestehen. Der erste Brennstoff und das Oxidationsmittel können nach Zündung in einer exothermen Reaktion unter Freisetzung von Infrarotstrahlung miteinander reagieren, wobei die zweiten Partikel durch die Reaktion entzündet und aus der Scheinzielwirkmasse freigesetzt werden. Die ersten Partikel können dabei kleiner als die zweiten Partikel sein, d. h. ein kleineres Volumen als die zweiten Partikel aufweisen. Die ersten Partikel können auch auf sonstige Weise, beispielsweise durch das Verhältnis ihrer Oberfläche zu ihrer Masse, so beschaffen sein, dass sie nach einer Zündung der Scheinzielwirkmasse an Luft schneller verbrennen als die zweiten Partikel. Dabei sind die zweiten Partikel so beschaffen, dass sie für mindestens 10 ms an der Luft brennen, wobei die zweiten Partikel einen mittleren Durchmesser von 0,5 bis 3 mm aufweisen, wobei die ersten Partikel einen mittleren Durchmesser von 30 bis 70 µm aufweisen.

Durch die zwei Arten von Partikeln kann erreicht werden, dass die ersten Partikel schnell mit dem Oxidationsmittel reagieren und innerhalb einer Primärflamme abbrennen. Die Primärflamme stellt bei der Verwendung als Scheinziel ein Punktziel dar. Die zweiten Partikel werden in der Primärflamme gezündet, brennen aber nicht innerhalb der Primärflamme ab. Heiße, brennende zweite Partikel werden aus der Flamme ausgestoßen und brennen in der Luft weiter, ohne dabei wesentlich mit dem Oxidationsmittel zu reagieren. Das Oxidationsmittel steht dadurch nahezu vollständig für die Oxidation des ersten Brennstoffs zur Verfügung.

Ein weiterer Vorteil der unterschiedlichen Größe der ersten und zweiten Partikel besteht darin, dass die größeren zweiten Partikel die mechanische Stabilität der Scheinzielwirkmasse erheblich erhöhen, da sie als mechanische Vernetzer, ähnlich wie Steine in Beton, wirken.

Durch die erfindungsgemäße pyrotechnische Scheinzielwirkmasse kann sehr gut die Infrarotstrahlung einer Abgasfahne eines schnell fliegenden Flugzeugs nachgebildet werden. Wenn sich die Scheinzielwirkmasse beim Abbrand bewegt, beispielsweise mit einer Geschwindigkeit von 200-250 m/s, bilden die abbrennenden ersten Partikel eine punktförmige Primärflamme, während die beim Abbrand freigesetzten zweiten Partikel einen großen Raum einnehmen, der der Abgasfahne eines Düsenflugzeugs entspricht, ohne dabei schnell an Intensität zu verlieren. Ein 10 ms an der Luft brennendes zweites Partikel fliegt bei einer Geschwindigkeit von 200 m/s 2 m weit. Dadurch können auch neuere Suchköpfe getäuscht werden. Es wird ein Raum einnehmender Schweif gebildet, der dem Abgasschweif eines schnell fliegenden Flugzeugs sehr ähnlich ist. Die IR-Strahlung der sich beim Abbrand noch schnell bewegenden zweiten Partikel wird dabei, im Gegensatz zur IR-Strahlung von in der Luft stark abgebremsten Partikeln, nicht von entstehendem Rauch abgeschirmt, so dass eine von Weitem erfassbare intensive Infrarotstrahlung freigesetzt wird. Moderne Suchköpfe sind so ausgelegt, dass sie Abgasfahnen mit einem Infrarotdetektor aufspüren. Eine langgezogene sich bewegende Infrarotquelle mit einem vorneweg fliegenden Punktstrahler wird dabei als Flugzeug identifiziert, während eine punktförmige Infrarotquelle als Scheinziel identifiziert wird.

Vorzugsweise sind die zweiten Partikel so beschaffen, dass sie für mindestens 100 ms an der Luft brennen. Daraus resultiert bei einer Geschwindigkeit von 200 m/s ein 20 m langer Schweif mit Raumeffekt. Die Beschaffenheit der zweiten Partikel und insbesondere deren Größe wird vorzugsweise in Abhängigkeit von der nachzubildenden Abgasfahne gewählt. Als günstig hat es sich erwiesen, wenn die zweiten Partikel so beschaffen sind, dass sie für höchstens 1 s, insbesondere höchstens 500 ms, insbesondere höchstens 200 ms, an der Luft brennen.

Als günstig hat es sich weiterhin erwiesen, wenn die zweiten Partikel bei gleichzeitiger Zündung mit den ersten Partikeln in der Scheinzielwirkmasse mindestens zehn Mal, insbesondere mindestens hundert Mal, insbesondere mindestens tausend Mal, länger brennen als die ersten Partikel.

Bei dem ersten Brennstoff kann es sich um Aluminium, Magnesium, Titan, Zirkonium, Hafnium, Calcium, Lithium, Niob, Wolfram, Mangan, Eisen, Nickel, Kobalt, Zink, Zinn, Blei, Wismut, eine Legierung oder Mischung aus mindestens zwei dieser Metalle, eine Zirkonium-Nickel-Legierung oder -Mischung, eine Aluminium-Magnesium-Legierung oder -Mischung, eine Lithium-Aluminium-Legierüng oder -Mischung, eine Calcium-Aluminium-Legierung oder -Mischung, eine Eisen-Titan-Legierung oder -Mischung oder eine Zirkonium-Titan-Legierung oder -Mischung handeln.

Vorzugsweise besteht der zweite Brennstoff aus mindestens einem Metall. Insbesondere kann es sich dabei um Aluminium, Magnesium, Titan, Zirkonium, Hafnium, Calcium, Lithium, Niob, Wolfram, Mangan, Eisen, Nickel, Kobalt, Zink, Zinn, Blei, Wismut, eine Legierung oder Mischung aus mindestens zwei dieser Metalle, eine Zirkonium-Nickel-Legierung oder -Mischung, eine Aluminium-Magnesium-Legierung oder -Mischung, eine Lithium-Aluminium-Legierung oder -Mischung, eine Calcium-Aluminium-Legierung oder -Mischung, eine Eisen-Titan-Legierung oder -Mischung, eine Zirkonium-Titan-Legierung oder -Mischung, Bor, elementaren Kohlenstoff, Blähgraphit, Steinkohle, eine Lithium-Silizium-Legierung, Holzkohle, Braunkohle, Phosphor, Schwefel, Silizium, Sägemehl, oder Holz handeln. Ein Metall oder eine Metalllegierung hat sich als zweiter Brennstoff im Hinblick auf die Abbrandeigenschaften und die Flugeigenschaften der zweiten Partikel nach dem Freisetzen aus der Scheinzielwirkmasse als besonders günstig zum Nachahmen einer Abgasfahne eines Flugzeugs erwiesen.

Vorzugsweise weisen die zweiten Partikel eine Wärmeleitfähigkeit von mindestens 20 W/(m x K) auf. Dadurch können die zweiten Partikel den Abbrand der Scheinzielwirkmasse beschleunigen, indem sie Wärme von der aus dem Abbrand der ersten Partikel resultierenden Primärflamme während des Abbrands in die noch nicht abgebrannte Scheinzielwirkmasse einleiten. Dies ist besonders effektiv, wenn die zweiten Partikel in Form von Streifen, Drahtstücken oder Spänen vorliegen.

Bei einer bevorzugten Ausgestaltung übersteigt die Wärmeleitfähigkeit der zweiten Partikel die Wärmeleitfähigkeit der restlichen Scheinzielwirkmasse mindestens um den Faktor 10, insbesondere mindestens um den Faktor 100, insbesondere mindestens um den Faktor 1000. Durch die gute Wärmeleitfähigkeit der zweiten Partikel wird nicht nur der Abbrand der Scheinzielwirkmasse sondern auch deren Anzündbarkeit verbessert, weil eine kleine entzündete Stelle ausreicht um die Wärme sehr schnell in der gesamten Scheinzielwirkmasse zu verteilen und auch dort eine Zündung zu bewirken.

Vorzugsweise sind die zweiten Partikel, zumindest an ihre Oberfläche, porös ausgebildet. Das verbessert deren Anzündbarkeit. Ist der zweite Brennstoff ein Metall oder eine Metalllegierung kann in Poren solcher zweiten Partikel ein festes Kohlenstofffluorid, insbesondere Polytetrafluorethylen (PTFE), ein fester Fluorkohlenwasserstoff oder ein sonstiges Oxidationsmittel, welches bei der Umsetzung mit dem zweiten Brennstoff Ruß bildet, enthalten sein. Dadurch wird eine sehr hohe Temperatur beim Abbrand der zweiten Partikel erreicht. Gleichzeitig erhöht der Ruß die Abstrahlung von Schwarzkörperstrahlung.

Erfindungsgemäß weisen die zweiten Partikel einen mittleren Durchmesser von 0,5 bis 3 mm auf, vorzugsweise 1 bis 1,5 mm. Dadurch ist die Oberfläche der Teilchen groß genug um beim Abbrand intensiv zu strahlen und die Teilchen sind groß genug um lange genug zu brennen und in der Luft zu fliegen. Erfindungsgemäß weisen die ersten Partikel einen mittleren Durchmesser von 30 bis 70 µm auf, vorzugsweise 40 bis 60 µm.

Als Bindemittel hat sich ein Fluorelastomer, insbesondere ein Fluorkautschuk, wie beispielsweise "Viton" von der Firma "DuPont Performance Elastomere", als günstig erwiesen. Bei dem Oxidationsmittel handelt es sich vorzugsweise um ein halogenhaltiges Polymer, insbesondere Polytetrafluorethylen (PTFE). Als günstig für das Erreichen einer schnellen und vollständigen Verbrennung der ersten Partikel hat es sich erwiesen, wenn das Mengenverhältnis des in der Scheinzielwirkmasse enthaltenen ersten Brennstoffs zum darin enthaltenen Oxidationsmittel stöchiometrisch ist oder von einem stöchiometrischen Mengenverhältnis höchstens um den Faktor 0,5 abweicht. Ein stöchiometrisches Mengenverhältnis ist dabei ein Mengenverhältnis, bei dem das Oxidationsmittel und der erste Brennstoff in einer Reaktion theoretisch vollständig miteinander reagieren, so dass weder ein Rest des Oxidationsmittels noch ein Rest des ersten Brennstoffs verbleibt.

Bei einer bevorzugten Ausgestaltung ist in der erfindungsgemäßen Scheinzielwirkmasse zur Beschleunigung des Abbrands ein Abbrandkatalysator, insbesondere Kupferftalocyanin, enthalten.

Nachfolgend wird die Erfindung anhand von Ausführungsbeispielen näher erläutert.

Aus sämtlichen der im Folgenden angegebenen Zusammensetzungen wurden jeweils fünf Tabletten mit einem Gewicht von 10 g gepresst. Als erster Brennstoff, der die ersten Partikel bildet, wurde dabei jeweils Magnesium oder eine Mischung aus Aluminium und Magnesium, jeweils bezogen von der Fa. Ecka Granulate GmbH & Co. KG, Fürth, Deutschland, eingesetzt. Die durchschnittliche Körnung der Magnesiumpartikel war etwa 50 µm und die durchschnittliche Körnung der Aluminiumpartikel < 10 µm. Das Kupferftalocyanin dient jeweils als Abbrandkatalysator und das Guanidinazotetrazolat (GZT) zur Vergrößerung der Primärflamme. Sofern nicht anders angegebenen, wurde das Titanpulver von der Fa. Tropag Oscar H. Ritter Nachf. GmbH, Hamburg, Deutschland und die Braunkohle von der Rheinbraun Brennstoff GmbH, Deutschland bezogen. Die Tabletten wurden abgebrannt und deren Strahlungsleistung mit einem Radiometer bestimmt. Die Leistung wurde im Verhältnis zur Leistung von Tabletten aus MTV (Magnesium-Teflon-Viton) als Standard bestimmt. Die Energie wurde jeweils in Joule/(g/sr) im A-Band, d. h. bei einer Wellenlänge von ca. 1,8 bis 2,6 µm, und im B-Band, d. h. bei einer Wellenlänge von ca. 3,5 bis ca. 4,6 µm, im Standversuch, d. h. ohne Wind, gemessen. Das A-Band und das B-Band sind die Wellenlängen, die von herkömmlichen Suchköpfen erfasst werden.

Alle Daten sind in fünf Parallelmessungen mit einem Radiometer bei einem Abstand von 1 m gemessen worden. Das Radiometer wurde zuvor gegen eine Schwarzkörperstrahlerquelle bei 1273 K und einer Apertur von 22,2 mm bei einem Abstand von 0,4 m kalibriert, um absolute spezifische Strahlungsenergien in Joule pro Steradian (sr) und Gramm zu ermitteln.

**Wirkmasse nach dem Stand der Technik:**

| Stoff | Typ | Gewichtprozent |
|---|---|---|
| Magnesium | LNR 61 | 60,0 |
| Teflonpulver | Hoechst TF 9202 | 23,0 |
| Viton | 3M Fluorel FC-2175 | 12,0 |
| Grafitpulver | Merck | 5,0 |

Es handelt sich bei dieser Wirkmasse um das als Standard eingesetzte MTV (Magnesium-Teflon-Viton). MTV ist eine Schwarzkörperwirkmasse, welche beim Abbrand keine Raumwirkung entfaltet. Unter Raumwirkung wird allgemein verstanden, dass ein Teil der Scheinzielwirkmasse nach deren Zündung außerhalb einer entstehenden Flamme IR-Strahlung emittiert.

**Beispiel 1:**

| Stoff | Typ | Gewichtprozent |
|---|---|---|
| Magnesium | LNR 61 | 48,0 |
| Grafitfluorid | Sigma-Aldrich | 20,0 |
| Viton | 3M Fluorel FC-2175 | 11,9 |
| Titanschwamm | Körnung: 400-815 µm | 20,0 |
| Kupferftalocyanin | BASF Vossenblau | 0,1 |

Es handelt sich bei dieser Scheinzielwirkmasse um eine Schwarzkörperwirkmasse auf Basis von Grafitfluorid. Die Reaktion hatte durch den grobkörnigen Titanschwamm eine extrem große Raumwirkung. Unter dynamischen Bedingungen, d. h. bei einer Windgeschwindigkeit von 150 m/s, zeigte die Wirkmasse eine Leistung, die 200% der Leistung von MTV (bei der selben Geschwindigkeit) entsprach und einen ca. 100 m langen Schweif.

**Beispiel 2:**

| Stoff | Typ | Gewichtprozent |
|---|---|---|
| Magnesium | LNR 61 | 48,0 |
| Grafitfluorid | Sigma-Aldrich | 20,0 |
| Viton | 3M Fluorel FC-2175 | 11,9 |
| Titanschwamm | Körnung: 600-850 µm | 20,0 |
| Kupferftalocyanin | BASF Vossenblau | 0,1 |

Es handelt sich bei dieser Scheinzielwirkmasse um eine Schwarzkörperwirkmasse auf Basis von Grafitfluorid. Die Reaktion hatte durch den grobkörnigen Titanschwamm eine Raumwirkung.

**Beispiel 3:**

| Stoff | Typ | Gewichtprozent |
|---|---|---|
| Magnesium | LNR 61 | 48,0 |
| Grafitfluorid | Sigma-Aldrich | 20,0 |
| Viton | 3M Fluorel FC-2175 | 11,9 |
| Titanschwamm | Körnung: 400-600 µm | 20,0 |
| Kupferftalocyanin | BASF Vossenblau | 0,1 |

Es handelt sich bei dieser Scheinzielwirkmasse um eine Schwarzkörperwirkmasse auf Basis von Grafitfluorid. Die Reaktion hatte durch den mittelkörnigen Titanschwamm eine Raumwirkung.

**Beispiel 4 (nicht erfindungsgemäß):**

| Stoff | Typ | Gewichtprozent |
|---|---|---|
| Magnesium | LNR 61 | 48,0 |
| Grafitfluorid | Sigma-Aldrich | 20,0 |
| Viton | 3M Fluorel FC-2175 | 11,9 |
| Titanschwamm | Körnung: 100-300 µm | 20,0 |
| Kupferftalocyanin | BASF Vossenblau | 0,1 |

Es handelt sich bei dieser Scheinzielwirkmasse um eine Schwarzkörperwirkmasse auf Basis von Grafitfluorid. Die Reaktion hatte durch den feinkörnigen Titanschwamm eine Raumwirkung.

**Beispiel 5 (nicht erfindungsgemäß):**

| Stoff | Typ | Gewichtprozent |
|---|---|---|
| Magnesium | LNR 61 | 48,0 |
| Grafitfluorid | Sigma-Aldrich | 20,0 |
| Viton | 3M Fluorel FC-2175 | 11,9 |
| Titanpulver | Sphärisch, Körnung < 100 µm | 20,0 |
| Kupferftalocyanin | BASF Vossenblau | 0,1 |

Es handelt sich bei dieser Scheinzielwirkmasse um eine Schwarzkörperwirkmasse auf Basis von Grafitfluorid. Die Reaktion hatte durch grobkörniges sphärisches Titan eine Raumwirkung. Unter dynamischen Bedingungen bei einer Windgeschwindigkeit von 150 m/s kann damit ein ca. 20 m langer Schweif erzeugt werden.

**Beispiel 6 (nicht erfindungsgemäß):**

| Stoff | Typ | Gewichtprozent |
|---|---|---|
| Magnesium | LNR 61 | 48,0 |
| Grafitfluorid | Sigma-Aldrich | 20,0 |
| Viton | 3M Fluorel FC-2175 | 11,9 |
| Titanpulver | Sphärisch, Körnung < 45 µm | 20,0 |
| Kupferftalocyanin | BASF Vossenblau | 0,1 |

Es handelt sich bei dieser Scheinzielwirkmasse um eine Schwarzkörperwirkmasse auf Basis von Grafitfluorid. Die Reaktion hatte durch feinkörniges sphärisches Titan eine Raumwirkung. Unter dynamischen Bedingungen bei einer Windgeschwindigkeit von 150 m/s kann damit ein einige Meter langer Schweif erzeugt werden.

**Beispiel 7 (nicht erfindungsgemäß):**

| Stoff | Typ | Gewichtprozent |
|---|---|---|
| Magnesium | LNR 61 | 48,0 |
| Grafitfluorid | Sigma-Aldrich | 20,0 |
| Viton | 3M Fluorel FC-2175 | 11,9 |
| Titanpulver | Chemetall Typ FH, Körnung: ca. 15 µm | 20,0 |
| Kupferftalocyanin | BASF Vossenblau | 0,1 |

Es handelt sich bei dieser Scheinzielwirkmasse um eine Schwarzkörperwirkmasse auf Basis von Grafitfluorid. Die Reaktion hatte keine Raumwirkung. Diese Wirkmasse entspricht nicht der Erfindung. Das Titanpulver hatte hier eine mittlere Korngröße von ca. 15 µm. Es verbrennt damit zu schnell, um noch eine Raumwirkung zu entfalten.

**Beispiel 8:**

| Stoff | Typ | Gewichtprozent |
|---|---|---|
| Magnesium | LNR 61 | 48,0 |
| Grafitfluorid | Sigma-Aldrich | 20,0 |
| Viton | 3M Fluorel FC-2175 | 11,9 |
| Steinkohle, Haushaltsqualität | Körnung < 2,0 mm | 20,0 |
| Kupferftalocyanin | BASF Vossenblau | 0,1 |

Es handelt sich bei dieser Scheinzielwirkmasse um eine Schwarzkörperwirkmasse auf Basis von Grafitfluorid. Die Reaktion hatte durch grobkörniges Steinkohlegranulat eine Raumwirkung. Die Steinkohle hat beim Abbrand der Wirkmasse nicht vollkommen reagiert.

**Beispiel 9:**

| Stoff | Typ | Gewichtprozent |
|---|---|---|
| Magnesium | LNR 61 | 48,0 |
| Grafitfluorid | Sigma-Aldrich | 20,0 |
| Viton | 3M Fluorel FC-2175 | 11,9 |
| Steinkohle, Haushaltsqualität | Körnung < 1,0 mm | 20,0 |
| Kupferftalocyanin | BASF Vossenblau | 0,1 |

Es handelt sich bei dieser Scheinzielwirkmasse um eine Schwarzkörperwirkmasse auf Basis von Grafitfluorid. Die Reaktion hatte durch feinkörniges Steinkohlegranulat eine Raumwirkung. Die Steinkohle hat beim Abbrand der Wirkmasse mit einem höheren Umsetzungsgrad reagiert als das grobkörnige Steinkohlegranulat im Beispiel 8.

**Beispiel 10:**

| Stoff | Typ | Gewichtprozent |
|---|---|---|
| Magnesium | LNR 61 | 48,0 |
| Grafitfluorid | Sigma-Aldrich | 20,0 |
| Viton | 3M Fluorel FC-2175 | 11,9 |
| Braunkohle | Heizprofi, Körnung < 1,0 mm | 20,0 |
| Kupferftalocyanin | BASF Vossenblau | 0,1 |

Es handelt sich bei dieser Scheinzielwirkmasse um eine Schwarzkörperwirkmasse auf Basis von Grafitfluorid. Die Reaktion hatte durch Braunkohlegranulat eine Raumwirkung.

**Beispiel 11:**

| Stoff | Typ | Gewichtprozent |
|---|---|---|
| Aluminium | Ecka Pyro TL III, Körnung < 10 µm | 24,0 |
| Magnesium | LNR 61 | 24,0 |
| Grafitfluorid | Sigma-Aldrich | 20,0 |
| Viton | 3M Fluorel FC-2175 | 11,9 |
| Steinkohle | Haushaltsqualität, Körnung < 1,0 mm | 20,0 |
| Kupferftalocyanin | BASF Vossenblau | 0,1 |

Es handelt sich bei dieser Scheinzielwirkmasse um eine Schwarzkörperwirkmasse. Die Reaktion hatte durch Steinkohlegranulat eine Raumwirkung.

**Beispiel 12:**

| Stoff | Typ | Gewichtprozent |
|---|---|---|
| Aluminium | Ecka Pyro TL III, Körnung < 10 µm | 24,0 |
| Magnesium | LNR 61 | 24,0 |
| Grafitfluorid | Sigma-Aldrich | 20,0 |
| Viton | 3M Fluorel FC-2175 | 11,9 |
| Braunkohle | Heizprofi, Körnung < 1,0 mm | 20,0 |
| Kupferftalocyanin | BASF Vossenblau | 0,1 |

Es handelt sich bei dieser Scheinzielwirkmasse um eine Schwarzkörperwirkmasse. Die Reaktion hatte durch Braunkohlegranulat eine Raumwirkung.

**Beispiel 13:**

| Stoff | Typ | Gewichtprozent |
|---|---|---|
| Magnesium | LNR 61 | 45,0 |
| Grafitfluorid | Sigma-Aldrich | 19,0 |
| Steinkohle | Haushaltsqualität, Körnung < 1,0 mm | 18,0 |
| Viton | 3M Fluorel FC-2175 | 11,9 |
| Guanidinazotetrazolat (GZT) | Eigensynthese | 6,0 |
| Kupferftalocyanin | BASF Vossenblau | 0,1 |

Es handelt sich bei dieser Scheinzielwirkmasse um eine Schwarzkörperwirkmasse. Die Reaktion hatte durch Steinkohlegranulat und GZT als Flammenverbreiterungsmittel eine Raumwirkung.

**Beispiel 14:**

| Stoff | Typ | Gewichtprozent |
|---|---|---|
| Magnesium | LNR 61 | 45,0 |
| Grafitfluorid | Sigma-Aldrich | 19,0 |
| Braunkohle | Heizprofi, Körnung < 1,0 mm | 18,0 |
| Viton | 3M Fluorel FC-2175 | 11,9 |
| Guanidinazotetrazolat (GZT) | Eigensynthese | 6,0 |
| Kupferftalocyanin | BASF Vossenblau | 0,1 |

Es handelt sich bei dieser Scheinzielwirkmasse um eine Schwarzkörperwirkmasse. Die Reaktion hatte durch Braunkohlegranulat und GZT als Flammenverbreiterungsmittel eine Raumwirkung.

**Beispiel 15 (nicht erfindungsgemäß):**

| Stoff | Typ | Gewichtprozent |
|---|---|---|
| Magnesium | LNR 61 | 38,0 |
| Grafitfluorid | Sigma-Aldrich | 20,0 |
| Viton | 3M Fluorel FC-2175 | 12,0 |
| Zirkonium | Svenska Kemi, Körnung < 80 µm | 30,0 |

Es handelt sich bei dieser Scheinzielwirkmasse um eine Schwarzkörperwirkmasse auf Basis von Grafitfluorid. Die Reaktion hatte durch mittelkörniges Zirkonium eine Raumwirkung. Zirkonium bewirkte dabei auch eine Erhöhung der Reaktionstemperatur.

### Messergebnis der Strahlungsmessungen:

Alle angegebenen Werte sind Durchschnittswerte aus 5 Parallelversuchen. "Eₐ" bezeichnet dabei die im A-Band und "E_{b}" die im B-Band gemessene Energie.

| Wirkmasse | Eₐ/(J/(g sr)) | E_{b}/(J/(g sr)) | (Ea + E_{b})/(J/(g sr)) | E_{b}/Eₐ | % MTV |
|---|---|---|---|---|---|
| MTV | 166 | 82 | 248 | 0.496 | 100 |
| Beispiel 1 | 174 | 84 | 258 | 0.484 | 104 |
| Beispiel 2 | 178 | 93 | 272 | 0.523 | 110 |
| Beispiel 3 | 188 | 92 | 279 | 0.487 | 113 |
| Beispiel 4 (nicht erfindungsgemäß) | 182 | 91 | 273 | 0.499 | 110 |
| Beispiel 5 (nicht erfindungsgemäß) | 312 | 157 | 469 | 0.506 | 189 |
| Beispiel 6 (nicht erfindungsgemäß) | 313 | 156 | 469 | 0.500 | 189 |
| Beispiel 7 (nicht erfindungsgemäß) | 202 | 96 | 299 | 0.476 | 121 |
| Beispiel 8 | 196 | 107 | 303 | 0.546 | 122 |
| Beispiel 9 | 315 | 177 | 492 | 0.562 | 198 |
| Beispiel 10 | 190 | 100 | 290 | 0.531 | 117 |
| Beispiel 11 | 192 | 117 | 310 | 0.612 | 125 |
| Beispiel 12 | 181 | 113 | 293 | 0.622 | 118 |
| Beispiel 13 | 293 | 188 | 482 | 0.641 | 194 |
| Beispiel 14 | 180 | 107 | 287 | 0.597 | 116 |
| Beispiel 15 (nicht erfindungsgemäß) | 203 | 105 | 308 | 0.517 | 124 |

## Patentansprüche

1. Pyrotechnische Scheinzielwirkmasse für Infrarotscheinziele umfassend erste Partikel, die einen ersten Brennstoff umfassen, zweite Partikel, die den ersten oder einen zweiten Brennstoff umfassen, ein Oxidationsmittel für den ersten Brennstoff und ein Bindemittel, wobei der erste Brennstoff mindestens ein Metall ist, wobei der zweite Brennstoff mindestens ein Metall ist oder die zweiten Partikel ausschließlich aus dem zweiten Brennstoff bestehen, wobei der erste Brennstoff und das Oxidationsmittel nach Zündung in einer exothermen Reaktion unter Freisetzung von Infrarotstrahlung miteinander reagieren können, wobei die zweiten Partikel durch die Reaktion entzündet und aus der Scheinzielwirkmasse freigesetzt werden, wobei die ersten Partikel kleiner sind als die zweiten Partikel, so dass sie nach einer Zündung der Scheinzielwirkmasse an Luft schneller verbrennen als die zweiten Partikel, wobei die zweiten Partikel so beschaffen sind, dass sie für mindestens 10 ms an der Luft brennen, wobei die zweiten Partikel einen mittleren Durchmesser von 0,5 bis 3 mm aufweisen, wobei die ersten Partikel einen mittleren Durchmesser von 30 bis 70 µm aufweisen.

2. Pyrotechnische Scheinzielwirkmasse nach Anspruch 1,
wobei der erste Brennstoff Aluminium, Magnesium, Titan, Zirkonium, Hafnium, Calcium, Lithium, Niob, Wolfram, Mangan, Eisen, Nickel, Kobalt, Zink, Zinn, Blei, Wismut, eine Legierung oder Mischung aus mindestens zwei dieser Metalle, eine Zirkonium-Nickel-Legierung oder -Mischung, eine Aluminium-Magnesium-Legierung oder -Mischung, eine Lithium-Aluminium-Legierung oder -Mischung, eine Calcium-Aluminium-Legierung oder -Mischung, eine Eisen-Titan-Legierung oder -Mischung, eine Zirkonium-Titan-Legierung oder -Mischung oder eine Lithium-Silizium-Legierung oder -Mischung umfasst.

3. Pyrotechnische Scheinzielwirkmasse nach Anspruch 1 oder 2,
wobei der zweite Brennstoff Aluminium, Magnesium, Titan, Zirkonium, Hafnium, Calcium, Lithium, Niob, Wolfram, Mangan, Eisen, Nickel, Kobalt, Zink, Zinn, Blei, Wismut, eine Legierung oder Mischung aus mindestens zwei dieser Metalle, eine Zirkonium-Nickel-Legierung oder -Mischung, eine Aluminium-Magnesium-Legierung oder -Mischung, eine Lithium-Aluminium-Legierung oder -Mischung, eine Calcium-Aluminium-Legierung oder -Mischung, eine Eisen-Titan-Legierung oder -Mischung, eine Zirkonium-Titan-Legierung oder -Mischung, Bor, elementaren Kohlenstoff, Blähgrafit Steinkohle, Holzkohle, Braunkohle, Phosphor, Schwefel, Silizium, eine Lithium-Silizium-Legierung, Sägemehl oder Holz umfasst.

4. Pyrotechnische Scheinzielwirkmasse nach Anspruch 1 oder 2,
wobei der zweite Brennstoff aus mindestens einem Metall besteht.

5. Pyrotechnische Scheinzielwirkmasse nach einem der vorhergehenden Ansprüche, wobei die zweiten Partikel eine Wärmeleitfähigkeit von mindestens 20 W/(m • K) aufweisen.

6. Pyrotechnische Scheinzielwirkmasse nach einem der vorhergehenden Ansprüche, wobei die Wärmeleitfähigkeit der zweiten Partikel die Wärmeleitfähigkeit der restlichen Scheinzielwirkmasse mindestens um den Faktor 10, insbesondere mindestens um den Faktor 100, insbesondere mindestens um den Faktor 1000, übersteigt.

7. Pyrotechnische Scheinzielwirkmasse nach einem der vorhergehenden Ansprüche, wobei die zweiten Partikel in Form von Streifen, Drahtstücken oder Spänen vorliegen oder, zumindest an ihrer Oberfläche, porös ausgebildet sind.

8. Pyrotechnische Scheinzielwirkmasse nach einem der vorhergehenden Ansprüche, wobei der zweite Brennstoff ein Metall oder eine Metalllegierung ist und die zweiten Partikel, zumindest an ihrer Oberfläche, porös ausgebildet sind und in Poren der zweiten Partikel ein festes Kohlenstofffluorid, insbesondere Polytetrafluorethylen (PTFE), ein fester Fluorkohlenwasserstoff oder ein sonstiges Oxidationsmittel, welches bei der Umsetzung mit dem zweiten Brennstoff Ruß bildet, enthalten ist.

9. Pyrotechnische Scheinzielwirkmasse nach einem der vorhergehenden Ansprüche, wobei die zweiten Partikel einen mittleren Durchmesser von 1 bis 1,5 mm aufweisen.

10. Pyrotechnische Scheinzielwirkmasse nach einem der vorhergehenden Ansprüche, wobei die ersten Partikel einen mittleren Durchmesser von 40 bis 60 µm aufweisen.

11. Pyrotechnische Scheinzielwirkmasse nach einem der vorhergehenden Ansprüche, wobei das Oxidationsmittel ein halogenhaltiges Polymer, insbesondere Polytetrafluorethylen (PTFE) oder Polychloropren, ist.

12. Pyrotechnische Scheinzielwirkmasse nach einem der vorhergehenden Ansprüche, wobei das Mengenverhältnis des in der Scheinzielwirkmasse enthaltenen ersten Brennstoffs zum darin enthaltenen Oxidationsmittel stöchiometrisch ist oder von einem stöchiometrischen Mengenverhältnis höchstens um den Faktor 0,5 abweicht.

## Claims

1. Pyrotechnic active decoy composition for infra-red decoys, comprising first particles comprising a first fuel, second particles comprising the first or a second fuel, an oxidizer for the first fuel and a binder, the first fuel being at least one metal, the second fuel being at least one metal or the second particles being composed exclusively of the second fuel, the first fuel and the oxidizer being able to react with one another, following ignition, in an exothermic reaction with release of infra-red radiation, the second particles being ignited by the reaction and being released from the active decoy composition, the first particles being smaller than the second particles and so following ignition of the active decoy composition they burn faster in air than do the second particles, the second particles being such that they burn in the air for at least 10 ms, the second particles having an average diameter of 0.5 to 3 mm, the first particles having an average diameter of 30 to 70 µm.

2. Pyrotechnic active decoy composition according to Claim 1,
where the first fuel comprises aluminium, magnesium, titanium, zirconium, hafnium, calcium, lithium, niobium, tungsten, manganese, iron, nickel, cobalt, zinc, tin, lead, bismuth, an alloy or mixture of at least two of these metals, a zirconium-nickel alloy or mixture, an aluminium-magnesium alloy or mixture, a lithium-aluminium alloy or mixture, a calcium-aluminium alloy or mixture, an iron-titanium alloy or mixture, a zirconium-titanium alloy or mixture or a lithium-silicon alloy or mixture.

3. Pyrotechnic active decoy composition according to Claim 1 or 2,
where the second fuel comprises aluminium, magnesium, titanium, zirconium, hafnium, calcium, lithium, niobium, tungsten, manganese, iron, nickel, cobalt, zinc, tin, lead, bismuth, an alloy or mixture of at least two of these metals, a zirconium-nickel alloy or mixture, an aluminium-magnesium alloy or mixture, a lithium-aluminium alloy or mixture, a calcium-aluminium alloy or mixture, an iron-titanium alloy or mixture, a zirconium-titanium alloy or mixture, boron, elemental carbon, expandable graphite, bituminous coal, charcoal, brown coal, phosphorus, sulphur, silicon, a lithium-silicon alloy, sawdust or wood.

4. Pyrotechnic active decoy composition according to Claim 1 or 2,
where the second fuel is composed of at least one metal.

5. Pyrotechnic active decoy composition according to any of the preceding claims,
where the second particles have a thermal conductivity of at least 20 W/(m·K).

6. Pyrotechnic active decoy composition according to any of the preceding claims,
where the thermal conductivity of the second particles exceeds the thermal conductivity of the rest of the active decoy composition by a factor of at least 10, more particularly by a factor of at least 100, more particularly by a factor of at least 1000.

7. Pyrotechnic active decoy composition according to any of the preceding claims,
where the second particles are present in the form of strips, wire pieces or swarf or are porous at least on their surface.

8. Pyrotechnic active decoy composition according to any of the preceding claims,
where the second fuel is a metal or a metal alloy and the second particles are porous at least on their surface and pores of the second particles contain a solid carbon fluoride, more particularly polytetrafluoroethylene (PTFE), a solid hydrofluorocarbon or another oxidizer which forms soot on reaction with the second fuel.

9. Pyrotechnic active decoy composition according to any of the preceding claims,
where the second particles have an average diameter of 1 to 1.5 mm.

10. Pyrotechnic active decoy composition according to any of the preceding claims,
where the first particles have an average diameter of 40 to 60 µm.

11. Pyrotechnic active decoy composition according to any of the preceding claims,
where the oxidizer is a halogenated polymer, more particularly polytetrafluoroethylene (PTFE) or polychloroprene.

12. Pyrotechnic active decoy composition according to any of the preceding claims,
where the proportion of the first fuel present in the active decoy composition relative to the oxidizer present therein is stoichiometric or deviates from a stoichiometric proportion by a factor of not more than 0.5.

## Revendications

1. Masse active de leurre pyrotechnique pour leurres infrarouges, comprenant des premières particules, qui comprennent un premier combustible, des deuxièmes particules, qui comprennent le premier ou un deuxième combustible, un agent oxydant pour le premier combustible et un liant, le premier combustible étant au moins un métal, le deuxième combustible étant au moins un métal, ou les deuxièmes particules étant exclusivement constituées du deuxième combustible, le premier combustible et l'agent oxydant pouvant réagir l'un avec l'autre après l'allumage dans une réaction exothermique avec libération de rayonnement infrarouge, les deuxièmes particules s'enflammant par la réaction et étant libérées de la masse active de leurre, les premières particules étant plus petites que les deuxièmes particules, de telle sorte qu'elles brûlent plus rapidement dans l'air que les deuxièmes particules après un allumage de la masse active de leurre, les deuxièmes particules étant conçues de telle sorte qu'elles brûlent pendant au moins 10 ms dans l'air, les deuxièmes particules présentant un diamètre moyen de 0,5 à 3 mm, les premières particules présentant un diamètre moyen de 30 à 70 µm.

2. Masse active de leurre pyrotechnique selon la revendication 1, dans laquelle le premier combustible comprend de l'aluminium, du magnésium, du titane, du zirconium, du hafnium, du calcium, du lithium, du niobium, du tungstène, du manganèse, du fer, du nickel, du cobalt, du zinc, de l'étain, du plomb, du bismuth, un alliage ou mélange d'au moins deux de ces métaux, un alliage ou mélange zirconium-nickel, un alliage ou mélange aluminium-magnésium, un alliage ou mélange lithium-aluminium, un alliage ou mélange calcium-aluminium, un alliage ou mélange fer-titane, un alliage ou mélange zirconium-titane, ou un alliage ou mélange lithium-silicium.

3. Masse active de leurre pyrotechnique selon la revendication 1 ou 2, dans laquelle le deuxième combustible comprend de l'aluminium, du magnésium, du titane, du zirconium, du hafnium, du calcium, du lithium, du niobium, du tungstène, du manganèse, du fer, du nickel, du cobalt, du zinc, de l'étain, du plomb, du bismuth, un alliage ou mélange d'au moins deux de ces métaux, un alliage ou mélange zirconium-nickel, un alliage ou mélange aluminium-magnésium, un alliage ou mélange lithium-aluminium, un alliage ou mélange calcium-aluminium, un alliage ou mélange fer-titane, un alliage ou mélange zirconium-titane, du bore, du carbone élémentaire, du graphite expansé, de la houille, du charbon de bois, de la lignite, du phosphore, du soufre, du silicium, un alliage lithium-silicium, de la sciure ou du bois.

4. Masse active de leurre pyrotechnique selon la revendication 1 ou 2, dans laquelle le deuxième combustible est constitué d'au moins un métal.

5. Masse active de leurre pyrotechnique selon l'une quelconque des revendications précédentes, dans laquelle les deuxièmes particules présentent une conductivité thermique d'au moins 20 W/(m·K).

6. Masse active de leurre pyrotechnique selon l'une quelconque des revendications précédentes, dans laquelle la conductivité thermique des deuxièmes particules dépasse la conductivité thermique de la masse active de leurre restante d'au moins un facteur de 10, notamment d'au moins un facteur de 100, notamment d'au moins un facteur de 1 000.

7. Masse active de leurre pyrotechnique selon l'une quelconque des revendications précédentes, dans laquelle les deuxièmes particules se présentent sous la forme de bandes, de tronçons de fils ou de copeaux, ou sont configurées sous forme poreuse, au moins au niveau de leur surface.

8. Masse active de leurre pyrotechnique selon l'une quelconque des revendications précédentes, dans laquelle le deuxième combustible est un métal ou un alliage métallique et les deuxièmes particules sont configurées sous forme poreuse, au moins au niveau de leur surface, et un fluorure de carbone solide, notamment du polytétrafluoroéthylène (PTFE), un hydrocarbure fluoré solide ou un autre agent oxydant, qui forme du noir de carbone lors de la réaction avec le deuxième combustible, est contenu dans des pores des deuxièmes particules.

9. Masse active de leurre pyrotechnique selon l'une quelconque des revendications précédentes, dans laquelle les deuxièmes particules présentent un diamètre moyen de 1 à 1,5 mm.

10. Masse active de leurre pyrotechnique selon l'une quelconque des revendications précédentes, dans laquelle les premières particules présentent un diamètre moyen de 40 à 60 µm.

11. Masse active de leurre pyrotechnique selon l'une quelconque des revendications précédentes, dans laquelle l'agent oxydant est un polymère contenant de l'halogène, notamment le polytétrafluoroéthylène (PTFE) ou le polychloroprène.

12. Masse active de leurre pyrotechnique selon l'une quelconque des revendications précédentes, dans laquelle le rapport de quantités entre le premier combustible contenu dans la masse active de leurre et l'agent oxydant contenu dans celle-ci est stœchiométrique ou diffère d'un rapport de quantités stœchiométrique au plus d'un facteur de 0,5.
